# EUROPÄISCHE PATENTSCHRIFT

(11) **EP 0 188 020 B1**
(45) Veröffentlichungstag und Bekanntmachung des Hinweises auf die Patenterteilung: **10.01.1990**
(21) Anmeldenummer: 85202030.4
(22) Anmeldetag: 07.12.1985
(51) Int. Cl.: B03C 3/60

(54) **Sprüh- und Niederschlagselektroden für Elektrofilter**
Emission or collecting electrodes for electrofilters
Electrodes d'émission ou collecteurs pour électrofiltre

(30) Priorität: 16.01.1985 DE 3501155
(43) Veröffentlichungstag der Anmeldung: 23.07.1986
(73) Patentinhaber: METALLGESELLSCHAFT AG, 60015 Frankfurt (DE)
(72) Erfinder: Bätza, Willi, D-6050 Offenbach (DE); Rösch, Werner, D-6370 Oberursel (DE)
(74) Vertreter: Rieger, Harald, Dr.

(56) Entgegenhaltungen:
- AT-B- 292 861
- DE-A- 1 557 147
- DE-A- 3 002 676

## Beschreibung

Die Erfindung bezieht sich auf bandförmige, in Rahmen üblichen Baustahls gespannte Sprühelektroden für trocken arbeitende Elektrofilter zur Abscheidung von pyrophoren Stäuben aus Gasen bei einer Temperatur von 150 bis 250°C, die aus beidseitig plattierten Blechen üblichen Baustahls hergestellt sind.

Bei trocken arbeitenden Elektrofiltern für die Reinigung von Konvertergasen sind häufig Betriebsunterbrechungen erforderlich, weil die Sprühelektroden infolge Verzunderung verhältnismäßig häufig ausfallen, obwohl die Gastemperatur üblicherweise 150 bis 250°C nicht übersteigt. Untersuchungen haben gezeigt, daß dies auf Glimmbrände des abgelagerten pyrophoren Staubes zurückzuführen ist, wobei an den Elektroden Temperaturen von über 600°C auftreten können. Die Verzunderung führt vor allem deswegen so schnell zu einem Ausfall der Sprühelektroden, weil die sich primär bildenden Oxidschichten keine Schutzwirkung entfalten können, da sie bei der periodischen Abreinigung der Elektroden durch Klopfschläge abplatzen.

Solche Verzunderungen werden vor allem an den in Rahmen eingespannten Sprühelektroden beobachtet, in geringerem Umfang auch an den Niederschlagselektroden, nicht aber an den aus verhältnismäßig dickwandigen Rohren oder dergleichen bestehenden Spannrahmen selbst. Sprühelektroden aus zunderbeständigem Material können nicht eingesetzt werden, weil der Ausdehnungskoeffizient der für die vorliegende mechanische Beanspruchung geeigneten zunderbeständigen Werkstoffe größer ist als der des normalen Baustahles, aus dem die Spannrahmen gefertigt sind.

Deshalb würden sich die Sprühelektroden unter Betriebstemperatur stärker längen als die Rahmen. Die Elektroden wären dann nicht mehr zwangsweise mittig zwischen zwei Niederschlagselektroden angeordnet, sondern könnten im Gasstrom unkontrollierte Bewegungen ausführen, wodurch der Abstand zu den Niederschlagselektroden, damit die anwendbare Betriebsspannung und letztlich auch die Abscheideleistung verringert würde.

Darüber hinaus lassen sich lockere Sprühelektroden wesentlich schlechter abreinigen, weil sie den Klopfschlag absorbieren. Starke Staubansätze auf den Sprühelektroden würden die Abscheideleistung des Filters weiter verringern.

Eine Ausführung der Sprühelektrode und der Spannrahmen aus dem gleichen zunderbeständigen Werkstoff kommt aus Preisgründen allenfalls für Sonderfälle in Betracht. Zu dem Nachteil der mehrfach höheren Materialkosten kommt hinzu, daß sich zunderbeständige Werkstoffe schlechter verarbeiten lassen, so daß auch für die Herstellung und Montage mit höheren Kosten zu rechnen ist.

Aus der AT-B-292 861, Fig. 3, ist eine sandwichartig aus einer metallenen Tragschicht und beidseitig damit fest verbundenen Deckschichten aufgebaute Sprühelektrode bekannt geworden, bei der die Deckschichten aus einem Metall höherer Abbrandfestigkeit als dem Metall der Tragschicht besteht. Damit sollte eine Sprühelektrode zur Verfügung gestellt werden, die einerseits die erforderliche mechanische Stabilität besitzt, andererseits aber Spühkanten mit einem möglichst geringen Krümmungsradius, vorzugsweise unter 5 µm, aufweist. Die Einstellung und Aufrechterhaltung des Krümmungsradius beruht darauf, daß das Material der Tragschicht stärker abbrennt als das der Deckschichten, so daß letztere im Wortsinne «hervorragende» Kanten der gewünschten geringen Dicke bilden. Bei diesen, aus einem Schichtverbund-Material hergestellten Sprühelektroden war man also nicht bestrebt, einen betriebsbedingten Abbrand zu vermeiden oder zu vermindern, sondern positiv zur Formgebung des Sprühelektrodenquerschnitts einzusetzen.

Demgegenüber besteht im vorliegenden Fall die Aufgabe, für bandförmige Sprühelektroden der eingangs genannten Art einen Werkstoff vorzuschlagen, der unter den genannten Bedingungen hinreichend zunderbeständig ist und der problemlos zusammen mit den üblicherweise verwendeten Werkstoffen eingesetzt werden kann. Außerdem soll der Preis des Werkstoffs wirtschaftlich vertretbar sein.

Überraschenderweise hat sich herausgestellt, daß diese Aufgabe gelöst werden kann, wenn die Sprühelektroden aus beidseitig plattierten Blechen üblichen Baustahls hergestellt werden, deren Plattierung aus einem mit Titan oder Niob stabilisierten, korrosionsbeständigen Stahl mit 10 bis 18% Chrom, bis 0,1 % Kohlenstoff, bis 1 % Silizium, bis 1 % Mangan, Rest Eisen, einschließlich unvermeidbarer Verunreinigungen, besteht.

Die Plattierung kann auch aus einem mit Titan oder Niob stabilisierten Stahl mit 16 bis 20% Chrom, 7 bis 12% Nickel, bis 0,1 % Kohlenstoff, bis 1 % Silizium, bis 2% Mangan, Rest Eisen, einschließlich unvermeidbarer Verunreinigungen, bestehen.

Bewährt hat sich auch eine Plattierung aus einem Stahl mit 26 bis 28% Chrom, 4 bis 5% Nickel, 1,3 bis 2% Molybdän, bis 2% Mangan, bis 0,1% Kohlenstoff, Rest Eisen, einschließlich unvermeidbarer Verunreinigungen.

Es werden vorzugsweise Bleche mit einer Gesamtdicke von 1,5 bis 2 mm verwendet, wobei die Dicke der Plattierung auf jeder Seite des Bleches 8 bis 12% der Gesamtdicke beträgt. Derartige Bleche sind unter der Bezeichnung Platinox (R) handelsüblich l (R) = Warenzeichen der Firma Klöckner-Werke AG].

Nachdem in einem Elektrofilter für die Entstaubung von Konverter-Abgasen im ersten Abscheidefeld bereits nach 700 Betriebsstunden 20% der Sprühelektroden durch Verzunderung ausgefallen waren, ist das gleiche Abscheidefeld versuchsweise je zur Hälfte mit Sprühelektroden aus herkömmlichem und aus plattiertem Werkstoff gemäß der Erfindung ausgerüstet worden. Nach 700 Betriebsstunden zeigten alle Sprühelektroden aus St 37 sehr starke Verzunderungen; 20% waren bereits ausgefallen. Demgegenüber waren alle Sprühelektroden aus einem Werkstoff gemäß Anspruch 2 im wesentlichen zunderfrei. Selbst an den freiliegenden Schnittkanten konnte überraschenderweise kein nennenswerter Zunder festgestellt werden. Da die Wärmedehnung dieser Sprühelektroden praktisch allein durch das rund 80% der Dicke einnehmende Kernmaterial bestimmt wird, waren alle Sprühelektroden nach Abschluß des Versuchs noch wesentlich besser gespannt, als dies bei der Verwendung von zunderbeständigem Material mit einem höheren Ausdehnungskoeffizient der Fall gewesen wäre. Sprühelektroden aus dem erfindungsgemäß zu verwendenden Material haben sich somit nicht nur als zunderfest, sondern auch als in den Rahmen aus üblichem Baustahl ausreichend spannbar erweisen.

Die plattierten Bleche lassen sich fast ebenso leicht verarbeiten, wie man das von den üblichen Baustählen gewohnt ist. Sie sind zwar etwa 50% teurer, was im Hinblick auf die erzielbaren Vorteile aber nicht ins Gewicht fällt.

Bei Niederschlagselektroden sind die Ausfälle infolge Verzunderung nicht so häufig zu beobachten wie bei Sprühelektroden. Örtliche Glimmbrände sind - obwohl hier zahlreicher - wahrscheinlich deswegen ungefährlicher, weil über die größeren Querschnittsflächen eine bessere Wärmeabfuhr stattfindet und deswegen an den Niederschlagselektroden selbst nicht oder nicht so oft die erwähnten Temperaturen über 600°C auftreten. Außerdem dürften primär gebildete Oxidschichten auf den flächigen Niederschlagselektroden besser haften als auf den bandförmigen Sprühelektroden. Trotzdem kann die Verwendung plattierter Bleche auch für die Herstellung von Niederschlagselektroden vorteilhaft sein, weil hier im allgemeinen dünnere Bleche verwendet werden, die entsprechend schneller «durchzundern».

Vergleicht man die Kosten für ein Sprühelektrodensystem gegebener Größe, das a) aus herkömmlichen Blechen (St 37), b) erfindungsgemäß aus plattierten Blechen oder c) komplett, d.h. einschließlich Spannrahmen aus zunderfestem Material, welches auch den mechanischen Beanspruchungen genügt, besteht, so erhält man für a = 1 etwa folgende Relation:

## Patentansprüche

1. Bandförmige, in Rahmen üblichen Baustahls gespannte Sprühelektroden für trocken arbeitende Elektrofilter zur Abscheidung von pyrophoren Stäuben aus Gasen bei einer Temperatur von 150 bis 250°C, die aus beidseitig plattierten Blechen üblichen Baustahls hergestellt sind, dadurch gekennzeichnet, daß die Plattierung aus einem mit Titan oder Niob stabilisierten, korrosionsbeständigen Stahl mit 10 bis 18% Chrom, bis 0,1 % Kohlenstoff, bis 1 % Silizium, bis 1 % Mangan, Rest Eisen, einschließlich unvermeidbarer Verunreinigungen, besteht.

2. Bandförmige, in Rahmen üblichen Baustahls gespannte Sprühelektroden für trocken arbeitende Elektrofilter zur Abscheidung von pyrophoren Stäuben aus Gasen bei einer Temperatur von 150 bis 250°C, die aus beidseitig plattierten Blechen üblichen Baustahls hergestellt sind, dadurch gekennzeichnet, daß die Plattierung aus einem mit Titan oder Niob stabilisierten Stahl mit 16 bis 20% Chrom, 7 bis 12% Nickel, bis 0,1 % Kohlenstoff, bis 1 % Silizium, bis 2% Mangan, Rest Eisen, einschließlich unvermeidbarer Verunreinigungen, besteht.

3. Bandförmige, in Rahmen üblichen Baustahls gespannte Sprühelektroden für trocken arbeitende Elektrofilter zur Abscheidung von pyrophoren Stäuben aus Gasen bei einer Temperatur von 150 bis 250°C, die aus beidseitig plattierten Blechen üblichen Baustahls hergestellt sind, dadurch gekennzeichnet, daß die Plattierung aus einem Stahl mit 26 bis 28% Chrom, 4 bis 5% Nickel, 1,3 bis 2% Molybdän, bis 2% Mangan, bis 0,1 % Kohlenstoff, Rest Eisen, einschließlich unvermeidbarer Verunreinigungen, besteht.

4. Sprühelektroden nach einem der Ansprüche 1 bis 3, dadurch gekennzeichnet, daß Bleche mit einer Gesamtdicke von 1,5 bis 2 mm verwendet werden.

5. Sprühelektroden nach Anspruch 4, dadurch gekennzeichnet, daß die Dicke der Plattierung auf jeder Seite des Bleches 8 bis 12% der Gesamtdicke beträgt.

## Claims

1. Tape-shaped corona discharge electrodes clamped in frames of normal structural steel for dry electric filters for separating pyrophoric dusts from gases at a temperature of 150° to 250°C, which are manufactured from sheets of normal structural steel plated on both sides, characterized by the fact that the plating consists of a corrosion-resistant steel stabilised with titanium or niobium with 10 to 18% chronium, up to 0.1 % carbon, up to 1 % silicon, up to 1 % manganese, the rest iron including unavoidable impurities.

2. Tape-shaped corona discharge electrodes clamped in frames of normal structural steel for dry electric filters for separating pyrophoric dusts from gases at a temperature of 150° to 250°C, which are manufactured from sheets of normal structural steel plated on both sides, characterized by the fact that the plating consists of a steel stabilised with titanium or niobium with 16 to 20% chronium, 7 to 12% nickel, up to 0.1 % carbon, up to 1 % silicon, up to 2% manganese, the rest iron, including unavoidable impurities.

3. Tape-shaped corona discharge electrodes clamped in frames of normal structural steel for dry electric filters for separating pyrophoric dusts from gases at a temperature of 150° to 250°C, which are manufactured from sheets of normal structural steel plated on both sides, characterized by the fact that the plating consists of a steel with 26 to 28% chromium, 4 to 5% nickel, 1.3 to 2% molybdenum, up to 2% manganese, up to 0.1 % carbon, the rest iron, including unavoidable impurities.

4. Corona discharge electrodes according to one of Claims 1 to 3, characterized by the fact that sheets with a total thickness of 1.5 mm to 2 mm are used.

5. Corona discharge electrodes according to Claim 4, characterized by the fact that the thickness of the plating on each side of the sheet is 8 to 12% of the total thickness.

## Revendications

1. Electrodes d'émission en forme de bande, tendues dans des cadres en acier de construction habituel, pour un électrofiltre fonctionnant à sec, en vue de séparer des poussières pyrophores de gaz à une température de 150 à 250°C, qui sont fabriquées à partir de tôles en acier de construction habituel, plaquées des deux côtés, caractérisées en ce que le placage est constitué d'un acier résistant à la corrosion et stabilisé par du titane ou par du niobium comprenant de 10 à 18 % de chrome, jusqu'à 0,1 % de carbone, jusqu'à 1 % de silicium, jusqu'à 1 % de manganèse, le reste étant du fer, y compris les impuretés inévitables.

2. Electrodes d'émission en forme de bande, tendues dans des cadres en acier de construction habituel, pour un électrofiltre fonctionnant à sec, en vue de séparer des poussières pyrophores de gaz à une température de 150 à 250°C, qui sont fabriquées à partir de tôles en acier de construction habituel, plaquées des deux côtés, caractérisées en ce que le placage est constitué d'un acier stabilisé par du titane ou par du niobium comprenant de 16 à 20% de chrome, de 7 à 12% de nickel jusqu'à 0,1 % de carbone, jusqu'à 1 % de silicium, jusqu'à 2% de manganèse, le reste étant du fer, y compris les impuretés inévitables.

3. Electrodes d'émission en forme de bande, tendue dans des cadres en acier de construction habituel, pour un électrofiltre fonctionnant à sec, en vue de séparer des poussières pyrophores de gaz à une température de 150 à 250°C, qui sont fabriquées à partir de tôles en acier de construction habituel plaquées des deux côtés, caractérisées en ce que le placage est constitué d'un acier comprenant de 26 à 28% de chrome et 4 à 5% de nickel, de 1,3 à 2% de molybdène, jusqu'à 2% de manganèse, jusqu'à 0,1 % de carbone, le reste étant du fer, y compris les impuretés initiales.

4. Electrodes d'émission selon l'une des revendications 1 à 3, caractérisée en ce que l'on utilise des tôles ayant une épaisseur totale de 1,5 à 2 mm.

5. Electrodes d'émission suivant la revendication 4, caractérisée en ce que l'épaisseur du placage de chaque côté des tôles représente de 8 à 12% de l'épaisseur totale.
